# EUROPÄISCHE PATENTSCHRIFT

(11) **EP 0 642 928 B1**
(45) Veröffentlichungstag und Bekanntmachung des Hinweises auf die Patenterteilung: **06.08.1997**
(21) Anmeldenummer: 94114571.6
(22) Anmeldetag: 15.09.1994
(51) Int. Cl.: B41M 5/40, B41M 5/30

(54) **Wärmeempfindliches Aufzeichnungsmaterial**
Thermosensitive recording material
Matériau pour l'enregistrement thermosensible

(30) Priorität: 15.09.1993 DE 4331260
(43) Veröffentlichungstag der Anmeldung: 15.03.1995
(73) Patentinhaber: Sihl GmbH, 52355 Düren (DE)
(72) Erfinder: Wenz, Peter, Dr., D-50321 Brühl (DE); Schreer, Martin, Dr., D-52351 Düren (DE)
(74) Vertreter: Sternagel, Hans-Günther, Dr.

(56) Entgegenhaltungen:
- DE-C- 3 504 730

## Beschreibung

Gegenstand der Erfindung ist ein wärmeempfindliches Aufzeichnungsmaterial, auf dessen Trägerrückseite eine Erkennungsschicht aufgebracht ist.

Aus DE-OS-3504730 ist ein wärmeempfindliches Bildübertragungsmaterial bekannt, auf dessen Vorderseite eine wärmeempfindliche Aufzeichnungsschicht und auf dessen Rückseite eine sowohl Wärme- als auch druckempfindliche Bildübertragungsschicht angeordnet sind. Die Bildübertragungsschicht enthält Wachs und in Mikrokapseln und nicht eingekapselte Reaktionspartner, die bei Kontakt miteinander eine Farbe ausbilden. Der Nachteil dieses Übertragungsmaterials besteht darin, daß neben den nicht eingekapselten Reaktionspartnern der durch Wärmeeinwirkung übertragbaren Bildübertragungsschicht in der Übertragungsschicht noch zwei unterschiedliche Bestandteile enthaltende Sorten von Mikrokapseln vorhanden sein müssen, um eine Übertragung von Bildaufzeichnungen aufgrund von Druckeinwirkung zu ermöglichen.

Aufgabe der vorliegenden Erfindung ist es, ein wärmeempfindliches Aufzeichnungsmaterial mit Erkennungsschicht auf der Trägerrückseite zur Verfügung zu stellen.

Diese Aufgabe wird gelöst durch ein wärmeempfindliches Aufzeichnungsmaterial mit einer wärmeempfindlichen Schicht, die einen Farbbildner und einen sauren Farbentwickler als Reaktionspartner enthält, auf einer Seite eines flächenförmigen Trägermaterials und einer auf der gegenüberliegenden Seite des Trägermaterials angeordneten Schicht, die einen Reaktionspartner der farbbildenden Reaktion in einem Bindemittel enthält, dadurch gekennzeichnet, daß die auf der gegenüberliegenden Seite des Trägermaterials vorhandene Schicht keine Bildübertragungsschicht ist und nur entweder Elektronen aufnehmenden sauren Farbentwickler oder Elektronen abgeben den Farbbildner enthält.

Diese Erkennungsschicht kann mit einer Flüssigkeit, die in gelöster Form den Reaktionspartner für den in der Erkennungsschicht vorhandenen entweder sauren Farbentwickler oder Elektronen abgebenden Farbbildner enthält, bei Kontakt miteinander unter Ausbildung einer Farbe aktiviert werden.

Aufgrund des Fehlens des Reaktionspartners in der Erkennungsschicht ist eine nicht beabsichtigte Aktivierung der Erkennungsschicht ausgeschlossen, und es sind keine Mikrokapseln mit einem Reaktionspartner erforderlich, sodaß die Erkennungsschicht mit geringem technischen Aufwand hergestellt werden kann.

Die wärmeempfindliche Aufzeichnungsschicht enthält üblicherweise eine Farbstoffvorläuferverbindung, die bei Einwirkung von Wärme mit einer geeigneten sauren Verbindung als Reaktionspartner eine Farbe ausbildet, eine oder mehrere schmelzbare Verbindungen wie Wachse, Beschleuniger etc., Bindemittel, Pigmente und übliche Hilfsstoffe.

Als wärmeempfindliches Aufzeichnungssystem in der Aufzeichnungsschicht kann auch eine Kombination organischer Metallsalze, die Elektronen aufnehmen, und organisch reduzierender Verbindungen wie Phenole, Chelatbildner etc. verwendet werden.

Zwischen dem flächenhaften Trägermaterial und wärmeempfindlicher Aufzeichnungsschicht kann eine Zwischenschicht angeordnet sein, die ein Bindemittel und organische oder anorganische Pigmente enthält, und auf der wärmeempfindlichen Aufzeichnungsschicht kann eine übliche Schutzschicht vorhanden sein.

Die in der auf der Trägerrückseite in der aktivierbaren Erkennungsschicht enthaltenen Elektronen abgehenden Farbbildner sind die aus wärmeempfindlichen und druckempfindlichen Aufzeichnungsschichten bekannten farblosen Elektronen abgebenden Verbindungen, insbesondere sind Triarylmethanverbindungen, speziell Fluorane, Diphenylmethanverbindungen, Xanthenverbindungen, Thiazinverbindungen und Spiropyranverbindungen geeignet.

Beispielsweise Farbstoffe auf Basis Triarylmethan, z.B. 3,3-Bis(p-dimethylaminophenyl)-6-dimethylamino-phthalid, 3-(p-Dimethylaminophenyl)-3-(1,2-dimethylindol-3-yl)phthalid, 3-(p-Dimethylaminophenyl)-3-(2-methylindol-3-yl)phthalid, 3,3-Bis(1,2-dimethylindol-3-yl)-5-dimethylaminophthalid, 3,3-Bis (1,2-dimethylindol-3-yl)-6-dimethylaminophtalid, 3,3-Bis(9-ethylcarbazol-3-yl)-6-dimethylaminophthalid, 3,3-Bis(2-phenylindol-3-yl)-6-dimethylaminophthalid und 3-p-Dimethylaminophenyl-3-(1-methylpyrrol-3-yl)-6-dimethylaminophtalid; Diphenylmethan, 4,4-Bis-dimethylaminobenzhydrylbenzylether, N-Halophenylleucoauramin und N-2,4,5-Trichlorophenylleucoauramin; Thiazinfarbstoffe, z.B. Benzoylleucomethylenblau und p-Nitrobenzoylleucomethylenblau; Spirofarbstoffe, z.B. 3-Methyl-spiro-dinaphthopyran, 3-Ethyl-spiro-dinaphthopyran,3-Phenyl-spiro-dinaphthopyran, 3-Benzyl-spiro-dinaphthopyran, 3-Methylnaphtho(6'-methoxybenzo)spiropyran und 3-Propyl-spiro-dibenzopyran; Lactamfarbstoffe, z.B. Rhodamin-B-anilinolactam, Rhodamin(p-nitro-anilino)-lactam und Rhodamin (o-chloroanilino) lactam; und Fluoranfarbstoffe, z.B. 3-Dimethylamino-7-methoxyfluoran, 3-Diethylamino-6-methoxyfluoran, 3-Diethylamino-7-chlorofluoran, 3-Diethylamino-6-methyl-7-chlorofluoran, 3-Diethylamino-6,7-dimethylfluoran, 3-(N-Ethyl-p-toluidino)-7-methylfluoran, 3-Diethylamino-7-(N-acetyl-N-methylamino)fluoran, 3-Diethylamino-7-methylaminofluoran, 3-Diethylamino-7-dibenzylaminofluoran, 3-Diethylamino-7-(N-methyl-N-benzylamino) fluoran, 3-Diethylamino-7-(N-chloroethyl-N-methylamino)fluoran, 3-Diethylamino-7-diethylaminofluoran, 3-(N-Ethyl-p-toluidino)-6-methyl-7-phenylaminofluoran, 3-(N-Ethyl-p-toluidino)- 6-methyl-7-(phenylamino)fluoran, 3-Diethylamino-6-methyl-7-phenylaminofluoran, 3-Diethylamino-7-(2-carbomethoxyphenylamino) fluoran, 3-(N-Cyclohexyl-N-methylamino)-6-methyl-7-phenylaminofluoran, 3-Pyrrolidino-6-methyl-7-phenylaminofluoran, 3-Piperidino-6-methyl-7-phenylaminofluoran, 3-Diethylamino-6-methyl-7-xylidinofluoran, 3-Diethylamino-7-(o-chlorophenylamino)fluoran und 3-Pyrrolidino-6-methyl-7-p-butylphenylaminofluoran, 3-(N-Methyl-N-n-amylamino)-6-methyl-7-anilinofluoran, 3-(N-Ethyl-N-isoamylamino)-6-methyl-7-anilinofluoran, 3-(N-Methyl-N-n-hexylamino)-6-methyl-7-anilinofluoran, 3-(N-Ethyl-N-n-hexylamino)-6-methyl-7-anilinofluoran und 3-(N-Ethyl-N-ethylhexylamino)-6-methyl-7-anilinofluoran. 3-N-Ethyl-N-(3'-methylbutyl)amino-6-methyl-7-anilinofluoran, 3-N-Ethyl-N-furfurylamino-6-methyl-7-anilinofluoran, 3-N,N-Diethylamino-6-methyl-7-anilinofluoran, 3-N,N-Di-n-butylamino-6-methyl-7-anilinofluoran, 3-N,N-Di-n-butylamino-7-o-chloranilinofluoran, 3-N,N-Diethylamino-7-o-chloranilino-fluoran, 3-N-Ethyl-N-i-pentylamino-6-methyl-7-anilinofluoran.

Bei dieser Ausführungsform der Erfindung kann die Menge des verwendeten Farbbildners in Gew. % zwischen 60 und 95 % bezogen auf das Gewicht der trockenen Erkennungsschicht liegen, der Bindemittelgehalt liegt bei 5 - 40 Gew. %. Es wird bevorzugt aus Kostengründen noch ein anorganisches oder organisches Pigment in einer Menge von 30 - 94 Gew. % verwendet, wobei der Bindemittelgehalt wieder bei 5 - 40 Gew. % liegt und der Farbbildnergehalt auf 1 - 65 Gew. % eingestellt wird, jeweils bezogen auf das Gewicht der trockenen Erkennungsschicht.

In der anderen Ausführungsform der Erfindung werden sauer reagierende, Elektronen annehmende Farbentwickler, wie sie aus den warme- und druckempfindlichen Aufzeichnungsmaterialien bekannt sind, als Reaktonspartner in der Erkennungsschicht eingesetzt. Besonders bevorzugt sind Phenolharze, Zinksalicylate und saurer Ton.

Die Menge des Farbentwicklers kann 60 - 95 Gew. % bezogen auf das Gewicht der trockenen Erkennungsschicht betragen, der Bindemittelgehalt liegt im allgemeinen bei 5 - 40 Gew. %, bezogen auf das Gewicht der tockenen Erkennungsschicht. Wiederum kann ein anorganisches oder organisches Pigment in Mengen von 20 - 75 Gew. % mitverwendet werden, wobei der Bindemittelgehalt wieder bei 5 - 40 Gew. % und der Farbentwicklergehalt bei 20 - 75 Gew. % liegen.

Beispiele für das in der auf der Trägerrückseite aufgebrachten Erkennungsschicht verwendete Bindemittel schließen Stärke, oxidierte Stärke, veresterte Stärke, andere modifizierte Stärken, Hydroxyethylcellulose, Carboxymethylcellulose, Gelatine, Kasein, Gummiarabicum, Polyvinylalkohol, Styrol-Maleinsäureanhydridcopolymere, Styrol-Acrylsäurecopolymere und Styrol-Butadien-Copolymere ein.

Die Erkennungsschicht kann weiterhin übliche Hilfsmittel enthalten. Beispiele für solche Hilfmittel sind Dispergiermittel, Benetzungsmittel und Entschäumungsmittel, um das Aufbringen der Beschichtung aus wäßrigen Beschichtungszusammensetzungen zu erleichtern. Weiterhin können zusätzlich zum Binder und der aktivierbaren Reaktionskomponente organische und anorganische Pigmente wie Titandioxid, CaCO₃, Al(OH)₃, Talkum, ölabsorbierende Pigmente wie SiO₂, Natriumaluminiumsilikat und Kaolin, Harnstoff-Formaldehyd, Styrol etc. vohanden sein.

Die aktivierbare Erkennungsschicht kann auf die Rückseite des Trägermaterials mit einem herkömmlichen Beschichtungs- oder Bedruckungsverfahren aufgebracht werden, das Auftragsgewicht liegt bei 1 - 20 g/m², bevorzugt bei 1 - 10 g/m² (trocken).

Als flächenhaftes Trägermaterial kommen Papier oder eine Kunststoffolie mit Flächengewichten von 40 - 280 g/m² in Frage, bevorzugt 50 - 250 g/m². Im Fall des Papiers können Papiere mit eingearbeitetem Wasserzeichen sowie farbigen und/oder unter UV-Licht leuchtenden Melierfasern als zusätzlichem Sicherheitskennzeichen eingesetzt werden.

Die Erfindung wird anhand von Beispielen näher erläutert:

### Beispiel 1

Auf ein 70 g/m² neutral geleimtes Streichrohpapier wird eine wärmeempfindliche Aufzeichnungsschicht in einer Menge von 5 g/m² aufgebracht.

Die wässrige Beschichtungszusammensetzung enthält:

| | |
|---|---|
| 403 Gew.-Teile | Wasser |
| 18 Gew.-Teile | hochverseifter Polyvinylalkohol |
| 20 Gew.-Teile | Bisphenol A |
| 7,5 Gew.-Teile | 3-N,N-Diethylamino-6-methyl-7-anilinofluoran |
| 25 Gew.-Teile | Stearinsäureamid |
| 30 Gew.-Teile | Kaolin |
| 1.5 Gew.-Teile | Netz- u. Dispergierhilfsmittel |

Die Zusammensetzung wird durch zunächst getrenntes Dispergieren der Reaktionspartner Bisphenol A und 3-N,N-Diethylamino-6-methyl-7-anilinofluoran zusammen mit Anteilen des Bindemittels und der Pigmente in PVA-Lösung und anschließendem Mischen der beiden Dispersionen hergestellt und auf das Streichrohpapier in einer Menge von 5 g/m² (trocken) aufgebracht und getrocknet und das Papier anschließend satiniert.

Auf der der wärmeempfindlichen Aufzeichnungsschicht gegenüberliegenden Seite des Trägers wird eine wäßrige Beschichtung in einer Menge von 3 g/m² (trocken) folgender Zusammensetzung aufgebracht und getrocknet:

| | |
|---|---|
| 3,75 Gew.-Teile | hochverseifter Polyvinylalkohol |
| 71,25 Gew.-Teile | Wasser |
| 25 Gew.-Teile | Copisil N 210 |
| | (chem. modif. sauer aktiviertes Aluminium-Schichtsilikat auf Montmorillonit-Basis, Hersteller: Süd-Chemie AG) |

Zur Herstellung einer Testflüssigkeit werden 0,1 g KVL (= 3,3-bis-(4-dimethylaminophenyl)-6-dimethylaminophthalid in 1,5 g Toluol/MEK-Gemisch (Massenverhältnis 9 : 2) gelöst und mit einem Pinsel auf die beschichtete Trägerrückseite aufgetragen.
Es entwickelt sich eine blaue Farbe.

### Beispiel 2

Auf die Rückseite des gemäß Beispiel 1 hergestellten Thermopapiers wird eine wäßrige Beschichtung in einer Menge von 3 g/m² (trocken) folgender Zusammensetzung aufgebracht und getrocknet:

| | |
|---|---|
| 4,1 Gew.-Teile | hochverseifter Polyvinylalkohol |
| 19,7 Gew.-Teile | calc. Kaolin |
| 79 Gew.-Teile | Wasser |
| 1,1 Gew.-Teile | KVL |

Die Zusammensetzung wird durch gemeinsames oder getrenntes Dispergieren der Komponenten in PVA-Lösung in einer Kugelmühle hergestellt.

Zur Herstellung einer Testflüssigkeit werden 0,1 g Bisphenol A in 2 g Isopropanol gelöst und mit einem Pinsel auf die beschichtete Trägerrückseite aufgetragen. Es ergibt sich eine blaue Färbung.

### Beispiel 3

Es wird wie in Beispiel 2 verfahren, lediglich wird anstelle von KVL 3-N,N-di-n-butylamino-6-methyl-7-anilinofluoran als Farbbildner eingesetzt. Beim Bestreichen mit der gemäß Beispiel 2 hergestellten Testflüssigkeit entwickelt sich eine grau-schwarze Färbung auf der so beschichteten Thermopapierrückseite.

## Patentansprüche

1. Wärmeempfindliches Aufzeichnungsmaterial mit einer wärmeempfindlichen Aufzeichnungsschicht auf einer Seite eines flächenförmigen Trägermaterials und einer auf der gegenüberliegenden Seite des Trägermaterials angeordneten Schicht, die einen Reaktionspartner einer farbbildenden Reaktion mit einem Farbbildner und einem sauren Farbentwickler als Reaktionspartner in einem Bindemittel enthält, dadurch gekennzeichnet, daß die auf der gegenüberliegenden Seite des Trägermaterials vorhandene Schicht keine Bildübertragungsschicht ist und nur entweder Elektronen annehmenden sauren Farbentwickler oder Elektronen abgebenden Farbbildner enthält.

2. Wärmeempfindliches Aufzeichnungsmaterial nach Anspruch 1, dadurch gekennzeichnet, daß das flächenförmige Trägermaterial Papier oder eine Kunstoffolie in Bahn- oder Bogenform mit einem Flächengewicht von 40 - 280 g/m² ist.

## Claims

1. Thermosensitive recording material comprising a heat sensitive recording layer on one side of a sheet-like support material and a layer on the opposite side of the support material which comprises within a binder a reaction partner of a colour forming reaction between a colour former and an acid acceptor as reactive partners,
**characterized in that**
the layer which is provided on the opposite side of the support material is not a recording transfer layer and which comprises only electrons accepting acid acceptor or electrons delivering colour former.

2. Thermosensitive recording material of claim 1,
**characterized in that**
the sheet-like support material is of paper or a plastic film in the form of a web or a sheet having a weight per unit area from 40 to 280 g/m².

## Revendications

1. Matériau d'enregistrement thermosensible, qui comporte une couche d'enregistrement thermosensible d'un côté d'un matériau de support de forme plane et une couche agencée du côté opposé du matériau de support, qui contient, dans un liant, un partenaire réactionnel d'une réaction chromogène avec une substance formatrice de couleur et une substance développatrice ou révélatrice de couleur à titre de partenaires réactionnels, caractérisé en ce que la couche présente sur le côté opposé du matériau de support n'est pas une couche de transfert d'image et ne contient uniquement que des révélateurs ou développateurs de couleur acides et accepteurs d'électrons ou des formateurs de couleur donneurs d'électrons.

2. Matériau d'enregistrement thermosensible suivant la revendication 1, caractérisé en ce que le matériau de support de forme plane est en papier ou est une feuille de matière plastique sous forme de nappe ou sous forme de feuille d'un grammage de 40 à 280 g/m².
